# EUROPÄISCHE PATENTSCHRIFT

(11) **EP 0 043 547 B1**
(45) Veröffentlichungstag und Bekanntmachung des Hinweises auf die Patenterteilung: **14.03.1984**
(21) Anmeldenummer: 81105085.5
(22) Anmeldetag: 01.07.1981
(51) Int. Cl.: C11D 1/835, C11D 3/00

(54) **Wäscheweichspülmittelkonzentrat**
Fabric softener concentrate
Concentré assouplissant pour tissus

(30) Priorität: 04.07.1980 DE 3025369
(43) Veröffentlichungstag der Anmeldung: 13.01.1982
(73) Patentinhaber: HOECHST AKTIENGESELLSCHAFT, 65926 Frankfurt am Main (DE)
(72) Erfinder: Billenstein, Siegfried, Dr., D-8261 Burgkirchen/Alz (DE); May, Adolf, Dr., D-6238 Hofheim am Taunus (DE); Bücking, Hans-Walter, Dr., D-6233 Kelkheim (Taunus) (DE)

## Beschreibung

Es ist bekannt, daß gewisse kationische quatäre Ammoniumverbindungen, wenn man sie im letzten Spülbad der Waschmaschine zusetzt, den verschiedenen Gewebearten, wie z. B. Baumwolle, Wolle, Baumwoll-Synthetik-Mischgewebe, einen guten Griff und gleichzeitig antistatische Eigenschaften verleihen. Es bereitet aber gewisse Schwierigkeiten, höher konzentriert eingestellte Formulierungen dieser Wäscheweichspülmittel herzustellen und sie gleichmäßig in der kalten Spülflotte zu verteilen, weil bei Zusatz von Weichspülmitteln in Form von konzentrierten wäßrigen oder alkoholischen Lösungen gallertartige Ausscheidungen auftreten, die zur Bildung von Flecken auf der Wäsche führen können. Auch die Verdünnung eines solchen Konzentrates auf eine handelsübliche 2-5%ige Formulierung bereitet Schwierigkeiten. Meistens erhält man eine gelartige Mischung, die schwer oder überhaupt nicht mehr in kaltem Wasser dispergierbar ist. Diese Probleme treten auch auf bei den Konzentraten, wie sie in der DE-A 2 459 354 beschrieben sind, die aus kationischen Weichmachern, kationischen Desinfektionsmitteln, nichtionischen Dispergiermitteln, niederen Alkanolen und gegebenenfalls Wasser bestehen.

Wäscheweichspülmittel werden deshalb bisher allgemein in Form von verdünnten, etwa 2-bis 10%igen Lösungen, verwendet. Diese verdünnten Lösungen weisen jedoch verschiedene Nachteile auf. Sie können z. B. nicht kalt gelagert werden, da sie nach dem Einfrieren und Wiederauftauen eine Gelkonsistenz annehmen und nicht mehr in homogene Lösung gebracht werden können.

Ein weiterer Nachteil ist der hohe an sich überflüssige Wassergehalt dieser Lösungen.

Es wurde nun gefunden, daß es gelingt, flüssige konzentrierte Zubereitungen von Wäscheweichspülmitteln herzustellen, die diese Nachteile der verdünnten Lösungen nicht aufweisen, und die sich auch in kaltem Spülwasser leicht verteilen.

Gegenstand der Erfindung sind somit flüssige Wäscheweichspülmittelkonzentrate bestehend aus
a) 30 bis 70 vorzugsweise 40 bis 50 Gewichtsprozent eines kationischen Weichmachers,
b) 5 bis 50 vorzugsweise 30 bis 40 Gewichtsprozent eines nichtionischen Weichmachers, der gleichzeitig auch als Dispergiermittel fungiert,
   der Formel wobei R₄ Alkyl oder Alkenyl mit 8-22 Kohlenstoffatomen, R₃ Wasserstoff oder Alkyl mit 1-3 Kohlenstoffatomen, p eine Zahl von 1 bis 5 und y eine Zahl von 1 bis 15 bedeuten
c) 5 bis 20 vorzugsweise 5 bis 10 Gewichtsprozent eines nichtionischen Dispergiermittels,
d) 5 bis 30 vorzugsweise 5 bis 10 Gewichtsprozent eines C₁-C₃-Alkohols, insbesondere Isopropanol,
e) 5 bis 30 vorzugsweise 5 bis 10 Gewichtsprozent eines flüssigen Glykols, Polyglykols oder deren Cₗ-C₄-Alkyläther, insbesondere Butyldiglykol, Ethylenglykol oder 1,2-Propandiol und
f) gegebenenfalls Wasser, Parfüm und Farbstoffen in Mengen entsprechend dem Ausgleich zu 100 Gewichtsprozent.

Als kationische Weichmacher der erfindungsgemäßen Wäschoweichspülmittelkonzentrate kommen die für diese Verwendung bekannten, lipophile Reste enthaltenden quartären Ammoniumverbindungen in Betracht, wie sie z. B. in Chemistry and Industry, Juli 1969, Seite 893/894 beschrieben sind, vor allem solche Verbindungen, die durch die allgemeinen Formeln I, II und 111 charakterisiert sind.

In diesen Formeln bedeuten:
R und R₂ Alkyl- oder Alkenylreste mit 8 bis 20 Kohlenstoffatomen , insbesondere Reste der C-Kettenverteilung wie sie in Cocosfettsäurealkyl, Talgfettsäurealkyl, Olsäureakyl, Spenmölfettsäurealkyl vorkommen,
R₃ Wasserstoff oder einen Alkylrest mit 1 bis 3 Kohlenstoffatomen, insbesondere Wasserstoff oder Methyl, x Zahlen von 1 bis 5, vorzugsweise 1, m und n 2 oder 3, vorzugsweise 2, A- Chlor oder Brom, vorzugsweise Chlor, und Y- Chlor oder Methosulfat.

Bei der Bereitung der flüssigen Weichspülmittelkonzentrate gemäß der Erfindung werden diese kationischen Weichmacher zweckmäßig in Form ihrer konzentrierten Lösungen in niederen Alkoholen, vorzugsweise lsopropanol oder im Gemisch dieser Alkohole mit Wassor eingesetzt. Die erfindungsgemäßen Konzentrate enthalten daher eine bestimmte Menge solcher niederen Alkohole.

Als weiterer wesentlicher Bestandteil werden Umsetzungsprodukte aus einem Fettsäurealkanolamid mit Ethylenoxid (EO) der Formel IV wobei R₄ Alkyl- oder Alkenylreste mit 8-22, vorzugsweise 8-16 Kohlenstoffatomen, R₃ Wasserstoff oder einen Alkylrest mit 1-3 Kohlenstoffatomen, insbesondere Wasserstoff oder Methyl, p eine Zahl von 1 bis 5, vorzugsweise 2 und y eine Zahl von 1 bis 15, vorzugsweise 5-8, bedeuten, als nichtionische Weichmacher eingesetzt. Dabei ist es wesentlich, daß es sich hier um eine stickstoffhaltige Substanz handelt, die einen pseudo-kationischen Charakter aufweist. Für sich allein ist die Substantivität dieses Verbindungstyps auf Gewebe zu schwach ausgeprägt. In Kombination mit einer quartären Ammoniumverbindung der Formel I-III zieht der erwähnte nichtionische Weichmacher aber auf die Wäsche auf und verleiht der Faser einen zusätzlichen weichen Griff. Gleichzeitig wirken diese nichtionischen Weichmacher auch als Dispergiermittel oder Emulgatoren.

Ein weiteres Bestandteil der Wäscheweichspülmittelkonzentrate gemäß der Erfindung sind übliche nichtionische Dispergiermittel oder Emulgatoren auf der Basis von Oxalkylaten, die mit dazu beitragen, daß das Konzentrat in kaltem Wasser gut dispergierbar ist. Geeignete nichtionische Dispergiermittel sind z. B. Umsetzungsprodukte von jeweils etwa 2-12 Mol Ethylenoxid mit einem Alkylphenol wie z. B. Xylenol, aber auch mit einem Alkylphenol mit einem langen Alkylrest von 8-10 C-Atomen oder mit einem Fettalkohol mit 8 bis 15 C-Atomen, insbesondere Umsetzungsprodukte von etwa 5 bis 8 Mol EO mit 1 Mol Alkylphenol oder 1 Mol eines 8 bis 15 C-Atome enthaltenden Fettalkohols oder eines Gemisches solcher Fettalkohole.

Die Herstellung der erfindungsgemäßen Wäscheweichspülmittelkonzentrate kann durch einfaches Vermischen der Komponenten oder ihrer konzentrierten Lösungen geschehen. Gegebenenfalls können auch Parfüm, Farbstoff, optische Aufhellungsmittel oder sonstige Hilfsstoffe dem Konzentrat zugesetzt werden. Zur Einstellung der gewünschten Endkonzentration wird gegebenenfalls noch mit der hierfür notwendigen Menge Wasser verdünnt.

Die Einsatzmenge der erfindungsgemäßen Wäscheweichspülmittelkonzentrate beträgt etwa 10 bis 20 g auf 4 kg Wäsche. Dies entspricht hinsichtlich der weichmachenden Wirkung einer Menge von etwa 50 bis 100 ml eines handelsüblichen Wäscheweichspülmittels mit einem Gehalt an Wirksubstanz von 5%.

Die erfindungsgemäßen Wäscheweichspülmittelkonzentrate, die gute weichmachende Eigenschaften aufweisen, lassen sich in kaltem Wasser gut dispergieren, ohne daß es zu einer störenden Gelbildung kommt. Hierbei ist es von Vorteil, daß die Konzentrate mit geeigneten Dosiervorrichtungen direkt in Haushaltsmaschinen eingegeben werden können. Diese gute Löslichkeit erlaubt es auch, die erfindungsgemäßen Konzentrate erst kurz vor ihrer Eingabe in die Waschmaschine zu verdünnen, so daß die Wäscheweichspülmittel nunmehr in der erfindungsgemäßen konzentrierten Form und nicht mehr wie bisher als verdünnte wäßrige Lösungen gehandelt werden können. Dadurch entfällt die Notwendigkeit, auf allen Stufen des Handels größere, letzten Endes überflüssige Mengen Wasser transportieren zu müssen.

Die nachfolgenden Beispiele dienen zur Erläuterung der Erfindung.

### Beispiel 1

Ein flüssiges Wäscheweichspülmittelkonzentrat wird durch intensives Vermischen folgender Komponenten hergestellt:

Das Produkt ist klar flüssig und läßt sich in kaltem Wasser dispergieren.

Bei einem Lagertest zwischen +5°C und 50°C ist die Lösung stabil und zeigt keine Separation. Bei einem Waschversuch in einer Haushaltswaschmaschine unter Verwendung von 8 bis 15 ml des Wäscheweichspülmittelkonzentrats im letzten Spülgang pro 4 kg Wäsche (bezogen auf Trockengewicht) wurden an einem Baumwollgewebe (Frotteestoff) gute Griffeigenschaften erhalten.

10 g des Wäscheweichspülmittelkonzentrats gemäß Beispiel 1 sind in dem erzielten Weichmachungseffekt vergleichbar mit etwa 80 ml eines handelsüblichen flüssigen Wäscheweichspülmittels mit 5 Gew.-% Wirkstoffgehalt.

### Beispiel 2

In gleicher Weise wie in Beispiel 1 beschrieben werden Wäscheweichspülmittelkonzentrate der nachfolgenden Zusammensetzung hergestellt:

Die anwendungstechnischen Eigenschaften der Produkte 2 a-r hinsichtlich der Dispergierbarkeit in kaltem Wasser und der Beurteilung des Griffs auf damit behandelten Textilien entsprechen denen des Wäscheweichspülmittelkonzentrats gemäß Beispiel 1.

## Patentansprüche

1. Wäscheweichspülmittelkonzentrate auf der Basis von kationischen Weichmachern, nichtionischen Dispergiermitteln, niederen Alkoholen und gegebenenfalls Wasser, dadurch gekennzeichnet, daß sie bestehen aus
a) 30 bis 70 Gew.-% eines kationischen Weichmachers,
b) 5 bis 50 Gew.-% eines nichtionischen Weichmachers der Formel wobei R₄ Alkyl oder Alkenyl mit 8-22 Kohlenstoffatomen, R₄ Wasserstoff oder Alkyl mit 1-3 Kohlenstoffatomen, p eine Zahl von 1-5 und y eine Zahl von 1 bis 15 bedeuten,
c) 5 bis 20 Gew.-% eines nichtionischen Dispergiermittels,
d) 5 bis 30 Gew.-% eines C₁-C₃-Alkanols,
e) 5 bis 30 Gew.-% eines flüssigen Glykols, Polyglykols oder deren C₁-C₄-Alkyläther und
f) gegebenenfalls Wasser, Parfüm und Farbstoffen in Mengen entsprechend dem Ausgleich zu 100 Gew.-%.

2. Wäscheweichspülmittelkonzentrate nach Anspruch 1, bestehend aus
a) 30 bis 70 Gew.-% eines kationischen Weichmachers der Formeln in denen R₁ und R₂ Alkyl- oder Alkenylrest mit 8-20 Kohlenstoffatomen, R₃ Wasserstoff oder einen Alkylrest mit 1-3 Kohlenstoffatomen, X eine Zahl von 1 bis 5, m und n 2 oder 3 A- Chlor oder Brom und Y^{_} Methosulfat bedeuten,
b) 5 bis 30 Gew.-% eines nichtionischen Weichmachers der Formel wobei R₄ Alkyl oder Alkenyl mit 8-22 Kohlenstoffatomen, R₃ Wasserstoff oder Alkyl mit 1-3 Kohlenstoffatomen, p eine Zahl von 1 bis 5 und y eine Zahl von 1 bis 15 bedeuten,
c) 5 bis 20 Gew.-% eines oxäthylierten Alkylphenols oder Fettalkohole
d) 5 bis 30 Gew.-% eines C₁-C₃-Alkanols
e) 5 bis 30 Gew.-% Butyldiglykol, Ethylenglykol oder 1,2-Propandiol und
f) gegebenenfalls Wasser, Parfüm und Farbstoffen in Mengen entsprechend dem Ausgleich zu 100 Gew.-%.

3. Wäscheweichspülmittelkonzentrate nach Anspruch 1 bestehend aus 40 bis 50 Gew.-%der Komponente a), 30 bis 40 Gew.-% der Komponente b), 5 bis 10 Gew.-% der Komponente c), 5 bis 10 Gew.-%der Komponente d), 5 bis 10 Gew.-%der Komponente e) und gegebenenfalls Wasser, Parfüm und Farbstoffen in Mengen entsprechend dem Ausgleich zu 100 Gew.-%

## Claims

1. Fabric softener concentrates on the basis of cationic softeners, non-ionic dispersing agents, lower alkohols and optionally water, which are characterized by consisting of
a) 30 to 70 weight % of a cationic softener,
b) 5 to 50 weight % of a non-ionic softener of the formula wherein
R₄ is alkyl or alkenyl of from 8 to 22 carbon atoms,
R₃ is hydrogen or alkyl of from 1 to 3 carbon atoms,
p is an integer of from 1 to 5 and y is an integer of from 1 to 15,
c) 5 to 20 weight % of a non-ionic dispersing agent,
d) 5 to 30 weight % of a C₁-C₃-alkanol,
e) 5 to 30 weight % of a liquid glycol, polyglycol or a Cₗ-C₄-alkyl ether thereof, an
f) optionally water, perfume and dyestuffs, in quantities representing the remainder to 100 weight %.

2. Fabric softener concentrates according to claim 1, which consist of
a) 30 to 70 weight % of a cationic softener of the formulae
wherein R₁ and R₂ each denote alkyl or alkenyl of from 8 to 20 carbon atoms,
R₃ is hydrogen or alkyl of from 1 to 3 carbon atoms,
x is an integer of from 1 to 5,
m and n each is 2 or 3,
A- is chlorine or bromine, and
Y- is methosulfate;
b) 5 to 30 weight % of a non-ionic softener of the formula wherein
R₄ is alkyl or alkenyl of from 8 to 22 carbon atoms,
R₃ is hydrogen or alkyl of from 1 to 3 carbon atoms,
p is an integer of from 1 to 5 and y is an integer of from 1 to 15,
c) 5 to 20 weight % of an oxethylated alkyl phenol or fatty alcohol,
d) 5 to 30 weight % of a C₁-C₄-alkanol,
e) 5 to 30 weight % of butyl diglycol, ethylene glycol or 1,2-propanediol and
f) optionally water, perfume and dyestuffs in quantities_representing the remainderto 100 weight %.

3. Fabric softener concentrates according to claim 1 which consist of from 40 to 50 weight % of component a), 30 to 40 weight % of component b), 5 to 10 weight % of component c), 5 to 10 weight % of component d), 5 to 10 weight % of component e) and optionally water, perfume and dyestuffs in quantities representing the remainder to 100 weight %.

## Revendications

1. Concentrés d'agents de rinçage assouplissants pour le linge, à base d'assouplissants cationiques, de dispersants non ioniques, d'alcools inférieurs et éventuellement d'eau, concentrés caractérisés en ce qu'ils consistent en:
a) 30 à 70% en poids d'un assouplissant cationique,
b) 5 à 50% en poids d'un assouplissant non ionique de formule: dans laquelle R₄ représente un groupe alkyle ou alcényle ayant 8 à 22 atomes de carbone, R₃ représente de l'hydrogène ou un groupe alkyle ayant 1 à 3 atomes de carbone, b est un nombre valant 1 à 5 et y est un nombre valant 1 à 15,
c) 5 à 20% en poids d'un dispersant non ionique,
d) 5 à 30% en poids d'un alcanol en C₁ à C₃,
e) 5 à 30% en poids d'un glycol liquide, d'un polyglycol ou de leurs éthers alkyliques en C₁-C₄, et
f) éventuellement de l'eau, du parfum et des colorants en des quantités correspondant au complément à 100% en poids.

2. Concentrés d'agents de rinçage assouplissants pour le linge selon la revendication 1, caractérisés en ce qu'ils consistent en:
a) 30 à 70% en poids d'un assouplissant cationique répondant aux formules: dans lesquelles R₁ et R₂ représentent un radical alkyle ou alcényle ayant 8 à 20 atomes de carbone, R₃ représente de l'hydrogène ou un radical alkyle ayant 1 à 3 atomes de carbone, x est un nombre 1 à 5, m et n valent 2 ou 3, A- représente le chlore ou le brome et Y- le groupe méthosulfate,
b) 5 à 30% en poids d'un assouplissant non ionique de formule: dans laquelle R₄ représente un groupe alkyle ou alcényle ayant 8 à 22 atomes de carbone, R₃ représente de l'hydrogène ou un groupe alkyle ayant 1 à 3 atomes de carbone, p est un nombre valant 1 à 5 et y est un nombre valant 1 à 15,
c) 5 à 20% en poids d'un alkylphénol ou d'un alcool gras oxyéthylés,
d) 5 à 30% en poids d'un alcanol en Ci à C₃,
e) 5 à 30% en poids de butyldiglycol, d'éthylèneglycol ou de propanediol-1,2, et
f) éventuellement de l'eau, du parfum et des colorants en des quantités représentant le complément à 100% en poids.

3. Concentrés d'agents de rinçage assouplissants pour le linge selon la revendication 1, caractérisés en ce qu'ils consistent en 40 à 50% en poids constituant a), 30 à 40% en poids du constituant b), 5 à 10% en poids du constituant c), 5 à 10% en poids du constituant d), 5 à 10% en poids du constituant e) et éventuellement de l'eau, du parfum et des colorants en des quantités correspondant au complément à 100% en poids.
